# EUROPÄISCHE PATENTSCHRIFT

(11) **EP 2 081 699 B1**
(45) Veröffentlichungstag und Bekanntmachung des Hinweises auf die Patenterteilung: **19.08.2015**
(21) Anmeldenummer: 07846319.7
(22) Anmeldetag: 12.11.2007
(51) Int. Cl.: B07B 9/02, B07B 11/02, B08B 17/02

(54) **VERFAHREN ZUR HERSTELLUNG FEINER MINERALISCHER PULVERPRODUKTE**
METHOD FOR MANUFACTURING FINE MINERAL POWDER PRODUCTS
PROCÉDÉ DE PRODUCTION DE PRODUITS MINÉRAUX EN POUDRE FINE

(30) Priorität: 10.11.2006 DE 102006053356
(43) Veröffentlichungstag der Anmeldung: 29.07.2009
(73) Patentinhaber: Omya International AG, 4665 Oftringen (CH)
(72) Erfinder: SCHINDLER, Ulrich, 89168 Niederstotzingen (DE); BAUER, Christoph, 8861 St. George ob Murau (AT)
(74) Vertreter: Hofmann, Harald
(86) Internationale Anmeldenummer: PCT/DE2007/002035
(87) Internationale Veröffentlichungsnummer: WO 2008/055495

(56) Entgegenhaltungen:
- DE-A1- 1 804 158
- DE-A1- 3 040 996
- DE-A1- 19 806 895
- DE-B- 1 197 734
- GB-A- 953 690
- GB-A- 2 014 711
- US-A- 3 565 349

## Beschreibung

Die Erfindung betrifft ein Verfahren gemäß Anspruch 1 zur Herstellung feiner mineralischer Pulverprodukte mittels Anlagen, die aus einem oder mehreren Windsichtern, bestehen.

Es können unterschiedliche Windsichter-Bauarten wie Zick-Zack-Sichter, Umluftsichter, Spiral- oder Abweiseradsichter eingesetzt werden.

In den Windsichtanlagen treten insbesondere bei der Sichtung von CaCO₃ mit mittleren Partikelgrößen unter ca. 5µm häufig an den Bewandungen der von dem Luft-/Pulvergemisch durchströmten Anlagenteile wie dem Sichter selbst, den Luft-Feingutrohren oder -kanälen und anderen zu einer Windsichtanlage gehörenden Apparaten wie Zyklonen, Filtern und Ventilatoren harte, schalige Ablagerungen auf. Diese Ablagerungen wachsen meist zu schaligen Belägen (sogenannten "Eggshells"), aber auch zu zahnartigen Gebilden, bis sie von Zeit zu Zeit von den Bewandungen abplatzen und das meist hinsichtlich grober Rückstände spezifizierte Feinprodukt mit Plättchen von bis zu einigen mm Größe kontaminieren. Dies kann zu Reklamationen mit hohen wirtschaftlichen Schäden führen.

Diese Ablagerungen (nachfolgend pauschal als Eggshells bezeichnet) führen auch zu Unwuchten an rotierenden Teilen in Windsichtanlagen wie den Sichtrotoren und den Ventilatorrotoren, was den Betrieb stark einschränkt bzw. zu hohen Kosten für die Reinigung und/oder das Auswuchten führt.

In EP 0037066 und in DE 2642884 , dort Anspruch 8, werden mechanische Vorrichtungen zur Abreinigung von statischen Teilen vorgeschlagen, was aber maschinenbaulich aufwändige Vorrichtungen bedingt und häufige Betriebsunterbrechungen erfordert. Auch können trotzdem vor und nach dem Abreinigen Eggshell-Partikel abbrechen.

Als nächstliegender Stand der Technik wird die DE 3040996-A1 erachtet, die den Oberbegriff des Anspruchs 1 offenbart.

Oft werden daher die kontaminierten Produkte durch eine weitere Sichtung oder Siebung von den, groben Partikeln befreit.

Diese Maßnahmen sind aber sehr umständlich und mit hohem apparativen und teils hohem Energieaufwand verbunden, so dass es damit nicht gelingt, kostengünstig und permanent die Kontamination von Pulverprodukten mit Eggshells zu verhindern, insbesondere nicht im hier interessierenden Temperaturbereich der Sichtluft unterhalb von 140°C.

Die Aufgabe der Erfindung besteht daher darin, die eingangs erwähnten Ablagerungen und damit die mit ihnen verbundenen Nachteile zu vermeiden. Die - überraschende - Lösung dieser Aufgabe besteht erfindungsgemäß darin, dass ein Verfahren gemäß Anspruch 1 angewendet wird.

Die Anmelderin hat nämlich festgestellt, dass Eggshells bei geringerer rF der Sichtluft als ca.15% verstärkt auftreten. Deshalb wird erfindungsgemäß die rF der Sichtluft auf einen Wert oberhalb ca. 15% eingestellt.

Ferner hat die Anmelderin erkannt, dass deutlich höhere Werte der rF als 50% einer größeren Wassermenge bedürfen und zu erhöhtem Risiko führen, dass in der Anlage an Stellen niedrigerer Temperatur der Taupunkt unterschritten wird. Dies würde zur Bildung von Wasser in flüssiger Form und damit zu Verbackungen und Schlammbildung führen, was letztlich zu einem Versagen des Prozesses führt. Um dies zu vermeiden sollen ca. 50%rF nicht überschritten werden.

Hierzu ist noch folgendes zu bemerken: Die aus der Umgebung angesaugte, kühle Frischluft wird im Sichter erwärmt. Dies insbesondere dann, wenn einTeil der (wärmeren) Sichtluft von hinter dem Filter zum Sichtlufteinlass zurückgeführt wird. Dadurch sinkt die relative Feuchte der Sichtluft im Sichter, je nach Frischlufttemperatur und -feuchte, auf Werte von oft unter 10% rF ab. Dies gilt besonders für aride Gebiete, in denen die Umgebungsluft von Natur aus sehr trocken ist, wie z.B. in Arizona/USA mit einer mittleren Jahresfeuchte von 14% rF. Je trockener die Sichtluft ist, um so trockener sind natürlich auch die in ihr befindlichen Partikel. Man sollte hierzu meinen, dass sich umso weniger Partikel an den Wandungen ablagern, je trockener die Partikel und die Wandungen sind. Denn trockene Partikel sind härter und spröder, sie sollten also weniger leicht an den Wänden haften, während feuchte Partikel aufgrund von Zwickelflüssigkeit leichter anhaften könnten, eine Befeuchtung wäre also kontraproduktiv. Entgegen dieser Erwartung wurde aber bei Tests festgestellt, dass sich - wie schon erwähnt - bei geringerer rF als ca.15% verstärkt Eggshells bilden, dass sich aber oberhalb von ca. 15% rF in der Sichtluft keine oder fast keine Eggshells im und hinter dem Auslass eines Sichters mehr bilden, also viel weniger oder gar kein Fehlkorn dieser Art mehr im Feingut vorhanden ist.

Wissenschaftlich konnte dieses Phänomen bis heute noch nicht vollständig erklärt werden. Seitens der Anmelderin wurde bei Untersuchungen festgestellt, dass die Eggshells hauptsächlich von den kleinsten Partikeln im Größenbereich von einigen nm gebildet sind, und es wird vermutet, dass dies mit der triboelektrischen Aufladung der mineralischen Partikel zusammen hängt. Durch diese werden und bleiben nämlich auch vor allem sehr kleine Partikel dispergiert und können dann aufgrund der hohen Oberflächenkräfte (je größer die Oberfläche um so größer die Oberflächenkräfte) an Wandungen haften und zu den Eggshells zusammenwachsen. Durch die erfindungsgemäße Erhöhung der relativen Feuchte der Sichtluft wird deren Leitfähigkeit erhöht, wodurch Ladungen schneller ausgeglichen werden und so die feinsten Partikel im nm-Bereich in der sie umgebenden Luft wieder zu gröberen Partikeln reagglomerieren, statt an Bewandungen anzuhaften.

Wie schon erwähnt soll aber die rF nicht über ca. 35% erhöht werden, da sonst die Kosten zu hoch und der Nutzen zu gering wären.

Ferner hat sich überraschend herausgestellt, dass sich bei Anwendung der Erfindung - bei sonst gleichen Bedingungen für den Aufgabegutmassenstrom, die Eigenschaften des Aufgabematerials, die Sichtluftmenge (und bei Zentrifugal-Abweiseradwindsichtern die Rotordrehzahl) - der Massenstrom des Feinprodukts und damit das sog. Feingutausbringen (Verhältnis aus dem Massenstrom von Feinpartikeln unterhalb einer bestimmten Partikelgröße und dem Massenstrom von Partikeln unterhalb dieser Partikelgröße im Aufgabegut) deutlich erhöht. Dies bedeutet durch den verminderten Energieaufwand zur Erzeugung einer bestimmten Produktmenge Kostenvorteile und es schont die Umwelt.

Vorzugsweise erfolgt die Einstellung der relativen Feuchte vor ihrem Eintritt in den Sichter. Eine sehr einfache Ausführungsform der Erfindung besteht darin, dass in den Ansaugkanal für die Frischluft Dampf eingedüst wird. (Anspruch 2, Fig.1)

Zur Erleichterung der Verdüsung kann das Wasser unter Hochdruck von 60 bis 115 bar und Tropfengrößen unter 30µm in den Ansaugkanal verdüst werden. (Anspruch 3)

Ferner kann dabei das Wasser auf eine Temperatur zwischen 50 C° und 90 C° vorgeheizt werden. (Anspruch 4)

Zweckmäßig wird dabei der Ansaugkanal so dimensioniert, dass sich Luftgeschwindigkeiten zwischen 1m/s und 3m/s einstellen. (Anspruch 5)

Gemäß einer anderen Ausfuhrungsform der Erfindung wird die Sichtluft durch eine Luftbefeuchtungseinrichtung geleitet und damit die jeweils benötigte Wassermenge eingetragen (Anspruch 6).

Vorzugsweise weist dabei die Luftbefeuchtungseinrichtung wenigstens einen Schlauch oder ein Rohr aus für Wasser durchlässigem Material auf, durch den Wasser hindurchgeleitet und über dessen äußere Oberfläche Sichtluft geleitet wird (Anspruch 7). Dabei gelangt Wasser von der Innenseite auf die Außenseite des Schlauches bzw. Rohres, von wo es von der vorbei strömenden Sichtluft aufgenommen wird.

Eine solche Einrichtung ist z.B. von der AWS Air Water Systems AG in Villach, Österreich erhältlich.

Ein anderes Ausführungsbeispiel der Erfindung ist dadurch gekennzeichnet, dass der Großteil der Abluft des Filters in den Ansaugstutzen des Windsichters zurückgeführt wird und die Befeuchtung im Rückkanal erfolgt. (Anspruch 8, Fig.4)

Dies kann auf einfache Weise so erfolgen, dass die Zugabe von Wasser über die relative Feuchte der Abluft, deren Temperatur und die Temperatur der Luft im Windsichter geregelt wird. (Anspruch 9)

Wie eingangs erwähnt liegt in der Praxis die Temperatur der Sichtluft in dem Bereich unterhalb 100°C. Diesbezüglich wird erfindungsgemäß eine weitere Verbesserung dadurch erreicht, dass die Temperatur der Luft im Bereich des Sichters zwischen 30 C° und 80 C° gehalten wird. In diesem Temperaturbereich ist der Aufwand für die Befeuchtung der Luft, d.h. die erforderliche Menge an Wasser und die für die Aufgabe von Wasser erforderliche Energie, relativ gering.

Zweckmäßig wird dies mittels des Rückluftverhältnisses und der Temperatur des zugegebenen Wassers erreicht. (Anspruch 10).

Das Aufgabegut kann aus einem Vormahlprodukt-Silo oder direkt aus einer vorgeschalteten Trockenmühle mit oder ohne Förderluft zugeführt werden.

Ist dem Sichter unmittelbar eine Trockenmühle vorgeschaltet, so kann vorteilhaft die Mühlenabluft dem Windsichter zugeführt werden und die Befeuchtung der Luft vor der Mühle (mit den unter Anspruch 2 bis 4 genannten Verfahren) erfolgen (Anspruch 11).

Anhand der Zeichnungen wird die Erfindung noch näher beschrieben.
- Fig. 1: zeigt ein Ausführungsbeispiel anhand einer einfachen Schaltung einer Windsichtanlage,
- Fig. 2: zeigt ein Ausführungsbeispiel, bei dem ein Teilstrom des den Zyklon verlassenden Luft/Pulvergemisches zum Eintritt des Windsichters zurückgeführt wird,
- Fig. 3: zeigt ein Ausführungsbeispiel, bei dem sowohl ein Teilstrom des den Zyklon verlassenden Luft/Pulvergemisches als auch ein Teilstrom der Filterabluft zum Eintritt des Windsichters zurückgeführt wird,
- Fig. 4: zeigt ein Ausführungsbeispiel, bei dem nur ein Teilstrom der Filterabluft zum Eintritt des Windsichters zurückgeführt wird,
- Fig. 5: zeigt ein Ausführungsbeispiel, bei dem vor den Windsichter eine Trockenmühle mit Belüftung vorgeschaltet ist, und
- Fig. 6: zeigt ein Ausführungsbeispiel mit Regelung der Feuchte der Luft im Windsichter.

Verallgemeinert besteht eine Windsichtanlage (Fig.1) aus einem Windsichter 1, einem Zyklon 2, einem Filter 3, einem Ventilator 4, den diese Aggregate verbindenden Rohrleitungen oder Kanälen 5 sowie Zu- und Abfuhreinrichtungen für Aufgabe- 6a, Fein- 6b und Grobgut 6c. Im Windsichter I wird das Aufgabegut getrennt in Grobgut und Feingut. Das Grobgut wird durch den Grobgut-Auslass 6c ausgelassen. Im Zyklon 2 wird das Feingut, welches meist das gewünschte Pulverprodukt darstellt, von der Sichtluft abgetrennt und mittels einer Förderschnecke 5c weitergefördert. Die Sicht- bzw. Zyklonabluft wird im Filter 3 entstaubt und mittels des Ventilator 4 ins Freie abgesaugt, der Feingutstaub wird in die Förderschnecke geleitet. Die Frischlufteintrittsöffnung 6d kann sich unmittelbar am Sichtergehäuse befinden oder an einem vorgeschalteten Frischlufteinlaufkanal. Je nach Windsichterbauart tritt in den Windsichter z.B. zum Zweck der Abrichtung auch noch sogenannte Falschluft ein.

Erfindungsgemäß wird die relative Feuchte der Sichtluft in dem Bereich von 15% bis 35% gehalten. Gemäß Fig.1 wird zu diesem Zweck Wasser in Form von Dampf oder in Tropfenform in die angesaugte Frischluft an der Stelle A, nämlich in die Frischluftzufuhr 6d eingedüst.

Fig. 2 zeigt ein Ausführungsbeispiel, bei dem in an sich bekannter Weise ein Teilstrom des den Zyklon 2 verlassenden Luft/Pulvergemisches hinter einem Zyklonventilator 4a durch Rohrleitungen oder Kanäle 5a zum Frischlufteinlass 6d des Windsichters zurückgeführt wird. Hierbei hat es sich als vorteilhaft erwiesen, dass zur Befeuchtung und Kühlung der Sichtluft erforderliche Wasser an der Stelle B, nämlich in die Verbindungsleitung zwischen dem Zyklonventilator 4a und dem Frischlufteinlass 6d zuzugeben, da ein genügend langer Weg zur Verdunstung des Wassers gegeben ist. Aber auch bei dieser Schaltung kann durchaus erfolgreich Wasser unmittelbar in den Frischlufteinlass 6d eingedüst werden.

Fig. 3 zeigt ein Ausführungsbeispiel, bei dem sowohl ein Teilstrom des den Zyklon verlassenden Luft/Pulvergemisches 5a als auch ein Teilstrom der Filterabluft 5b zum Frischluft-Eintritt 6d des Windsichters zurückgeführt wird. Hierbei erweist es sich als vorteilhaft, das zur Befeuchtung und Kühlung notwendige Wasser in den Rückluftstrom vom Filter 3 an der Stelle C, nämlich in die Verbindungsleitung zwischen dem Ventilator 4 und dem Frischlufteinlass 6d aufzugeben, da hierbei fast keine Staubpartikel mehr in der Rückluft vorhanden sind, die eventuell mit Tropfen koagulieren und dann als grobe feuchte Partikel den Prozess stören könnten. Auch bei dieser Luftführung kann das Wasser, ggf. nur ein Teilstrom, durchaus erfolgreich unmittelbar in den Frischlufteinlass 6d eingedüst werden.

Bei dem Ausführungsbeispiel nach Fig. 4 wird nur ein Teilstrom der Abluft des Filters zum Frischluft- Eintritt 6d des Windsichters 1 zurückgeführt. Hier erweist es sich als vorteilhaft, das zur Befeuchtung und Kühlung benötigte Wasser in die Rückluft 5b an der Stelle C, nämlich in die Verbindungsleitung 5b zwischen dem Ventilator 4 und dem Frischlufteinlass 6d einzugeben.

Gemäß Fig. 5 ist der Windsichter 1 direkt mit einer belüfteten Mühle 7 gekoppelt und die Abluft der Mühle durch Rohrleitungen 8 zum Frischlufteintritt des Sichters geführt. Hierbei ist es vorteilhaft, die Befeuchtung der Luft bereits am Eintritt der Mühle vorzunehmen. Diese Maßnahme kann auch mit den vorgenannten Ausführungsbeispielen gekoppelt werden.

Fig. 6 erläutert prinzipell, wie die erfindungsgemäße Regelung bei dem Ausführungsbeispiel nach Fig. 4 durchgeführt werden kann. Die relative Feuchte und die Temperatur der Sichterabluft werden hinter dem Filterventilator 4 mittels Sensoren 10, und die Temperatur der Luft am Austritt des Sichters wird mittels eines Sensors 9 gemessen. Die relative Feuchte kann nämlich besser in staubfreier Luft gemessen werden. Aus diesen Messwerten wird Im Regler 11 aufgrund der bekannten Zusammenhänge zwischen Temperatur und Wasserbeladung die relative Feuchte im Sichter selbst berechnet, und demgemäß wird die Zufuhr von Wasser in die Rückluftleitung 5b so nachgeregelt, dass sich die gewünschte relative Feuchte im Sichter 1 einstellt.

Mit den Anlagen nach Massgabe der vorhergehenden Figuren wurden verschiedene Testreihen gefahren, die zu den nachstehenden Resultaten führten.

### 1. Klassifikationsparameter für Versuch mit konditionierter Luft:

| | |
|---|---|
| Sichtergeschwindigkeit: | 3000 U/Min |
| Luftstrom: | 15000 m³/h |
| Lufttemperatur: | 60°C |
| **Relative Feuchtigkeit:** | **30%** |
| Absoluter Wassergehalt: | 39 g/m³ |
| Produktmassenstrom: | 2,75 t/h |
| Feinheit des Prod. bei 2µm: | 61,30% |

Nach einer Stunde Betrieb fand sich keine "Eggshell"-Bildung an der Inspektionstür der Anlage.

### 2. Klassifikationsparameter für Versuch mit nichtkonditionierter Luft:

| | | |
|---|---|---|
| Sichtergeschwindigkeit: | 3000 U/Min | 3000 U/Min |
| Luftstrom: | 15000 m³l/h | 15000 m³/h |
| Lufttemperatur: | 60°C | 60°C |
| **Relative Feuchtigkeit:** | **6%** | **3%** |
| Absoluter Wassergehalt: | 7,8 g/m³ | 3,3 g/m³ |
| Produktmassenstrom: | 2,85 t/h | 1,6 t/h |
| Feinheit des Prod. bei 2µm: | 61,90% | 54,90% |

Nach einer Stunde Betrieb fand sich "Eggshell"-Bildung an der Inspektionstür der Anlage.

### 3. Klassifikationsparameter für Versuch mit konditionierter Luft:

| | |
|---|---|
| Sichtergeschwindigkeit: | 3000 U/Min |
| Luftstrom: | 9000 m³/h |
| Lufttemperatur: | 42°C |
| **Relative Feuchtigkeit:** | **35%** |
| Absoluter Wassergehalt: | 19,7 g/m³ |
| Produktmassenstrom: | 0,6 t/h |
| Feinheit des Prod. bei 2µm: | 81,70% |

Nach einer Stunde Betrieb fand sich keine "Eggshell"-Bildung an der Inspektionstür der Anlage.

### 4. Klassfikationsparametür für Versuch mit nichtkonditionierter Luft:

| | | |
|---|---|---|
| Sichtergeschwindigkeit: | 3000 U/Min | 3000 U/Min |
| Luftstrom: | 9000 m³/h | 9000 m³/h |
| Lufttemperatur: | 44°C | 40°C |
| **Relative Feuchtigkeit:** | **11%** | **7%** |
| Absoluter Wassergehalt: | 6,7 g/m³ | 3,7 g/m³ |
| Produktmassenstrom: | 0,55 t/h | 0,15 t/h |
| Feinheit des Prod. bei 2µm: | 82,30% | 81,30% |

Nach einer Stunde Betrieb fand sich eine geringe "Eggshell"-Bildung an der Inspektionstür der Anlage.

### 5. Klassifikationsparameter für Versuch mit konditionierter Luft:

| | |
|---|---|
| Sichtergeschwindigkeit: | 1800 U/Min |
| Luftstrom: | 12000 m³/h |
| Lufttemperatur: | 45°C |
| **Relative Feuchtigkeit:** | **35%** |
| Absoluter Wassergehalt: | 21,5 g/m³ |
| Produktmassenstrom: | 4,35 t/h |
| Feinheit des Prod. bei 2µm: | 43,10% |

Nach einer Stunde Betrieb fand sich keine "Eggshell"-Bildung an der Inspektionstür der Anlage.

### 6. Klassifikationsparameter für Versuch mit nichtkonditionierter Luft:

| | | |
|---|---|---|
| Sichtergeschwindigkeit: | 2000 U/Min | 2000 U/Min |
| Luftstrom: | 12000 m³/h | 12000m³/h |
| Lufttemperatur: | 44°C | 45°C |
| **Relative Feuchtigkeit:** | **11%** | **5%** |
| Absoluter Wassergehalt: | 6,8 g/m³ | 3,3 g/m³ |
| Produktmassenstrom: | 3,4 t/h | 2,7 t/h |
| Feinheit des Prod. bei 2µm: | 50,70% | 42,50% |

Nach einer Stunde Betrieb fand sich erste Anzeichen einer ersten "Eggshell"-Bildung an der Inspektionstür der Anlage.

### Bezugszeichenliste

- 1: Windsichter
- 2: Zyklon
- 3: Filter
- 4: Ventilator
- 4a: Zyklonventilator
- 5 / 5a: Kanäle
- 5b: Rückkanal vom Filter 3 zum Sichter 1
- 5c: Feingut-Förderschnecke
- 6: Zu- und Abfuhreinrichtungen
- 6a: Aufgabe-Zufuhr in den Sichter 1
- 6b: Feingut - Abfuhr aus dem Sichter
- 6c: Grobgut -Abfuhr aus dem Sichter
- 6d: Frischluftzufuhr in den Sichter
- 7: Trockenmühle
- 8: Rohre zw. Mühle 7 und Frischluftzufuhr 6d
- 9: Temperatursensor
- 10: Sensor für Temperatur und relative Feuchte
- 11: Regler

## Patentansprüche

1. Verfahren zur Herstellung feiner mineralischer Pulverprodukte mittels Anlagen, die aus einem oder mehreren Windsichtern, Staubabscheidern wie Zyklonen und/oder Filtern, mindestens einem Ventilator sowie den diese Apparate verbindenden Rohrleitungen oder Kanälen zum Lufttransport bestehen, **dadurch gekennzeichnet, dass** ein Regler (11) die relative Feuchte der Sichtluft im Windsichter einstellt, so dass die relative Feuchte der Sichtluft im Windsichter in dem Bereich von 15% bis 35% gehalten wird, wobei das mineralische Pulverprodukt CaCO3mit einer mittleren Partikelgröße von unter Ca. 5 µm ist.

2. Verfahren nach Anspruch 1, **dadurch gekennzeichnet, dass** in den Ansaugkanal (6d) für die Frischluft Dampf eingedüst wird.

3. Verfahren nach Anspruch 1, **dadurch gekennzeichnet, dass** Wasser unter Hochdruck von 60 bis 115 bar auf Tropfengrößen < 30µm in den Ansaugkanal (6d) verdüst wird.

4. Verfahren nach Anspruch 3, **dadurch gekennzeichnet, dass** das Wasser vor der Verdüsung auf Temperaturen zwischen 50 C° und 90 C° vorgeheizt wird.

5. Verfahren nach Anspruch 3 und 4, **dadurch gekennzeichnet, dass** der Ansaugkanal (6d) so dimensioniert wird, dass sich Luftgeschwindigkeiten zwischen 1m/s und 3m/s einstellen.

6. Verfahren nach Anspruch 1, **dadurch gekennzeichnet, dass** die Sichtluft durch eine Luftbefeuchtungseinrichtung geleitet und damit die jeweils benötigte Wassermenge eingetragen wird.

7. Verfahren nach Anspruch 6, **dadurch gekennzeichnet, dass** die Luftbefeuchtungseinrichtung wenigstens einen Schlauch oder ein Rohr aus für Wasser durchlässigem Material aufweist, durch den bzw. durch das Wasser hindurchgeleitet und über dessen äußere Oberfläche Sichtluft geleitet wird.

8. Verfahren nach Ansprüchen 1 bis 7, **dadurch gekennzeichnet, dass** der Großteil der Abluft des Filters (3) in den Ansaugstutzen (6d) des Windsichters zurückgeführt wird und die Befeuchtung im Rückkanal (5b, Fig.4) erfolgt.

9. Verfahren nach Ansprüchen 1 bis 8, **dadurch gekennzeichnet, dass** die Zugabe von Wasser über die relative Feuchte der Abluft, deren Temperatur und die Temperatur der Luft im Windsichter geregelt wird.

10. Verfahren nach Ansprüchen 1 bis 9, **dadurch gekennzeichnet, dass** die Temperatur der Luft im Windsichter mittels des Rückluftverhältnisses und der Temperatur des zugegebenen Wassers im Bereich zwischen 30 C° und 80 C° gehalten wird.

11. Verfahren nach Anspruch 1, wobei dem Windsichter unmittelbar eine Trockenmühle vorgeschaltet ist und die Mühlenabluft dem Windsichter zugeführt wird, **dadurch gekennzeichnet, dass** die Befeuchtung der Luft vor der vorgeschalteten Mühle erfolgt.

## Claims

1. A method for manufacturing fine mineral powder products using systems, consisting of one or more air classifier, dust separators like cyclones and/or filters, at least one ventilator as well as these instruments connecting tubes or pipes for the transport of air, **characterized in that** a controller (11) adjusts the relative humidity in the air classifier in a way that the relative humidity of the classifier air in the air classifier is kept in a range from 15 % to 35 %, the mineral powder product being CaCO₃ with an average particle size below about 5 µm.

2. A method according to claim 1, **characterized in that** vapour is injected in the inlet duct (6d) for fresh air.

3. A method according to claim 1, **characterized in that** the water is injected under high pressure from 60 to 115 bar with a droplet size < 30µm into the inlet duct (6d).

4. A method according to claim 3, **characterized in that** the water is heated to a temperature between 50°C to 90°C before injection.

5. A method according to claim 3 and 4, **characterized in that** the inlet duct (6d) is dimensioned to attain an air speed between 1 m/s and 3 m/s.

6. A method according to claim 1, **characterized in that** the classifier air is directed through an air humidification device in order to introduce the appropriate amount of water.

7. A method according to claim 6, **characterized in that** the air humidification device comprises a tube or pipe made of water permeable material through that the water is directed and over whose outer surface the classifier air is directed.

8. A method according to claims 1 to 7, **characterized in that** the majority of the outlet air of the filter (3) is fed back into the inlet duct (6d) of the air classifier and the humidification takes place in the return channel (5b, Fig. 4).

9. A method according to claims 1 to 8, **characterized in that** the addition of water is regulated through the humidity of the outlet air, their temperature and the temperature of the air in the air classifier.

10. A method according to claims 1 to 9, **characterized in that** the temperature of the air in the air classifier is kept via the relation of return air and the temperature of the introduced water in a range between 30°C and 80°C.

11. A method according to claim 1, wherein a dry mill is arranged immediately upstream of the air classifier and the outlet air of the mill is introduced into the air classifier **characterized in that** the humidification of the air takes place in front of the upstream arranged mill.

## Revendications

1. Procédé de fabrication de produits pulvérulents minéraux fins au moyen d'installations constituées d'un ou de plusieurs séparateurs pneumatiques, séparateurs de poussière tels que les cyclones et/ou les filtres, d'au moins un ventilateur ainsi que de conduites ou canaux de transport d'air lesquels relient lesdits dispositifs, **caractérisé en ce qu'**un organe de réglage (11) permet de régler l'humidité relative de l'air vecteur au sein du séparateur pneumatique de manière à maintenir l'humidité relative de l'air vecteur au sein du séparateur pneumatique dans une fourchette allant de 15 % à 35 %, le produit pulvérulent minéral étant du CaCO3 dont la taille moyenne des particules est inférieure à environ 5 µm.

2. Procédé selon la revendication 1, **caractérisé en ce que** l'on injecte de la vapeur dans le canal d'aspiration (6d) destiné à l'air frais.

3. Procédé selon la revendication 1, **caractérisé en ce que** l'on injecte de l'eau dans le canal d'aspiration (6d) en la mettant sous haute pression comprise entre 60 et 115 bar, pour ainsi obtenir des gouttes d'une taille < 30 µm.

4. Procédé selon la revendication 3, **caractérisé en ce que** l'on préchauffe ladite eau, préalablement à son injection, à des températures comprises entre 50 °C et 90 °C.

5. Procédé selon les revendications 3 et 4, **caractérisé en ce que** le canal d'aspiration (6d) est dimensionné tel que l'on obtient des vitesses d'air entre 1 m/s et 3 m/s.

6. Procédé selon la revendication 1, **caractérisé en ce que** l'on fait passer ledit air vecteur à travers un dispositif d'humidification d'air ce qui permet d'introduire la quantité d'eau requise en l'occurrence.

7. Procédé selon la revendication 6, **caractérisé en ce que** ledit dispositif d'humidification d'air comporte au moins un tuyau ou un tube lequel est réalisé en un matériau perméable à l'eau et par lequel on fait passer ladite eau tout en faisant passer ledit air vecteur sur sa surface extérieure.

8. Procédé selon les revendication 1 à 7, **caractérisé en ce que** la majeure partie des effluents gazeux du filtre (3) est recyclée dans la conduite d'aspiration (6d) du séparateur pneumatique, l'humidification étant alors effectuée dans le canal de recyclage (5b, Fig. 4).

9. Procédé selon les revendications 1 à 8, **caractérisé en ce que** l'ajout d'eau est réglé à travers l'humidité relative des effluents gazeux, à travers la température de ces derniers et à travers la température de l'air au sein du séparateur pneumatique.

10. Procédé selon les revendications 1 à 9, **caractérisé en ce que** l'on maintient la température de l'air au sein du séparateur pneumatique dans une fourchette allant de 30 °C à 80 °C en faisant varier la proportion d'air recyclé et la température de l'eau ajoutée.

11. Procédé selon la revendication 1, un broyeur à sec étant disposé directement en amont dudit séparateur pneumatique, et les effluents gazeux dudit broyeur étant acheminés vers le séparateur pneumatique, **caractérisé en ce que** l'air est humidifié avant de passer par ledit broyer disposé en amont.
